# FASCICULE DE BREVET EUROPEEN

(11) **EP 0 163 873 B1**
(45) Date de publication et mention de la délivrance du brevet: **02.08.1989**
(21) Numéro de dépôt: 85104627.6
(22) Date de dépôt: 18.04.1985
(51) Int. Cl.: H01B 3/08, H01B 17/14

(54) **Diélectrique en verre pour isolateur électrique**
Dielektrikum aus Glas für elektrischen Isolator
Dielectric of glass for an electrical insulator

(30) Priorité: 20.04.1984 FR 8406301
(43) Date de publication de la demande: 11.12.1985
(73) Titulaire: SEDIVER, SOCIETE EUROPEENNE D'ISOLATEURS EN VERRE ET COMPOSITE, F-92411 Courbevoie (FR)
(72) Inventeur: Dumora, Denis, F-03200 Vichy (FR); Parant, Jean-Paul, F-21000 Dijon (FR); Pargamin, Laurent, F-03200 Vichy (FR)
(74) Mandataire: Weinmiller, Jürgen

(56) Documents cités:
- FR-A- 1 138 304
- FR-A- 1 516 160
- FR-A- 1 559 006
- US-A- 2 344 630
- US-A- 2 991 591
- US-A- 4 113 458
- ETZ ELEKTROTECHNISCHE ZEITSCHRIFT, vol. 74, no. 7, 1 avril 1953, pages 197-200, Berlin, DE; G. REVEREY: "Die dielektrischen Eigenschaften von Hochspannungs-Kappenisolatoren aus vergütetem Glas"
- ANSI C29.2-1983, American National Standards Institute, Inc., New York, N.Y., US: "Insulators wet-process porcelain and toughened glass-suspension type"
- ANSI C29.6-1984, American National Standards Institute, Inc., New York, N.Y., US: "High-voltage pin type"
- ANSI C29.7-1983, American National Standards Institute, Inc., New York, N.Y., US: "High-voltage line-post type"
- INFOVER, une brochure de la Société SEDIVER-CERAVER S.A., Commercial Department, Paris
- "At a glance inspection" de la Société SEDIVER-CERAVER S.A., Commercial Department, Paris

## Description

La présente invention concerne un isolateur électrique verre et en particulier pour un isolateur de distribution haute ou moyenne tension, où l'on utilise généralement des diélectriques en verre sodocalcique soit recuit soit fortement trempé thermiquement.

Dans certains isolateurs de type "rigides à tige" ou "rigides à socle", un câble électrique est fixé directement sur la tête du diélectrique; ceci implique des exigences particulières pour les caractéristiques mécaniques du verre, afin d'éviter une rupture accidentelle de la tête du diélectrique susceptible d'entraîner une chute du câble.

Ainsi, dans certains cas d'utilisation, on exige des conditions sévères parmi lesquelles: une bonne tenue à des écarts brutaux de température de l'ordre de 70°C au moins, et une résistance suffisante à des impacts accidentels.

Les diélectriques en verre recuit ne répondent pas à la condition de température précitée et leur résistance à l'impact est insuffisante. Par contre les diélectriques en verre fortement trempé thermiquement résistent à des écarts brutaux de température très supérieurs à 100°C et présentent une très bonne résistance à l'impact car ils possèdent de très fortes contraintes superficielles. En effet, un verre de ce genre, dont l'épaisseur est de l'ordre de 10 à 15 mm, présente transversalement à son épaisseur un profil sensiblement parabolique de contraintes: les contraintes superficielles de compression peuvent atteindre plusieurs centaines de Megapascales, les contraintes internes d'extension étant très voisines de la moitié des contraintes de compression. Toutefois, lorsqu'un tel diélectrique est atteint par un impact dont l'énergie est telle qu'elle dépasse la précontrainte existant dans le verre, on observe une fragmentation totale du diélectrique.

La présente invention a pour but de réaliser un diélectrique n'ayant pas cet inconvénient, tout en répondant aux autres exigences rappelées plus haut.

La présente invention a pour objet un isolateur rigide comportant une pluralité de pièces diélectiques solidarisées entre elles, l'isolateur inférieur étant fixé à une tige métallique et comportant au moins une pièce diélectrique constituée de verre sodocalcique d'épaisseur moyenne de 10 à 15 mm et présentant un profil de contraintes sensiblement parabolique, en tout point de la pièce la valeur maximale des contraintes superficielles de compression étant comprise entre 30 et 80 MPa, tandis que la valeur maximale des contraintes internes d'extension est comprise entre 15 et 40 MPa.

La présente invention a également pour objet un isolateur rigide comportant une pluralité de pièces diélectriques empilées les unes sur les autres de manière à former une colonne et immobilisées entre elles sur un socle, au moins une des-dites pièces diélectriques constituée de verre comme indiqué ci-dessus.

Il peut s'agir d'un isolateur "rigide à tige" comprenant un diélectrique selon l'invention ou plusieurs diélectriques selon l'invention solidarisés les uns aux autres; cet isolateur est monté de façon rigide sur un support au moyen d'une tige pénétrant à l'intérieur du diélectrique extrême.

Il peut s'agir également d'un isolateur "rigide à socle" comprenant également plusieurs diélectriques selon l'invention, assemblés de façon permanente sur un socle métallique monté sur un support.

D'autres caractéristiques et avantages de la présente invention apparaîtront au cours de la description suivante faite à l'aide du dessin annexé donné à titre illustratif mais nullement limitatif et dans lequel:
- la figure 1 montre schématiquement en demi- coupe partielle un diélectrique selon l'invention,
- la figure 2 est une courbe montrant la répartition des contraintes dans l'épaisseur du verre du diélectrique de la figure 1,
- la figure 3 montre très schématiquement en coupe partielle un isolateur électrique du type "rigide à tige" selon l'invention,
- la figure 4 montre très schématiquement un isolateur électrique du type "rigide à socle" selon l'invention.

On voit sur la figure 1 un diélectrique 1 selon l'invention dont la tête 2 présente des gorges 3 et 4 susceptibles de supporter un conducteur d'une ligne aérienne. Ce diélectrique est en verre sodocalcique et son épaisseur moyenne est de l'ordre de 10 à 15 mm. On voit dans la figure 2 la répartition transversale des contraintes existant dans ce verre. On a représenté en ordonnées les valeurs des contraintes C en Megapascals et en abscisses l'épaisseur e en millimètres.

Le profil A des contraintes est parabolique. Ce profil correspend au cas idéal où la portion de lame de verre étudiée a ses deux faces parallèles.

Les valeurs A des contraintes de compression superficielles peuvent être mesurées par la méthode de D. B. MARSHAL; et B. R. LAWN décrite dans "the Journal of the Ceramic Society Feb. 77. Vol 60 n° 1 - 2".

Les valeurs des contraintes d'extension internes sont déduites des précédentes par le calcul.

Dans l'exemple choisi, la valeur maximale des contraintes de compression externes est de 60 Megapascals, tandis que la valeur maximale des contraintes d'extension internes est de 30 Megapascals.

Un tel diélectrique résiste à des écarts brutaux de température d'au moins 90°C. Il présente une tenue à l'impact au moins égale à trois fois celle du verre recuit. Même en cas d'impact entraînant une rupture, on n'observe pas de fragmentation du diélectrique.

Ces trois résultats sont obtenus également pour des diélectriques dont les valeurs maximales des contraintes de compression sont comprises entre 30 et 80 Megapascals, les valeurs maximales des contraintes d'extension étant alors comprises entre 15 et 40 Megapascals.

Pour des valeurs supérieures des contraintes, on risque de voir apparaître une fragmentation, tandis que, pour des valeurs inférieures, les résistances aux chocs thermiques et à l'impact deviennent insuffisantes.

On a illustré dans les figures 3 et 4 deux utilisations très avantageuses des diélectriques selon l'invention.

La figure 3 illustre un isolateur rigide à tige fixé dans un support 15. Il comporte un premier diélectrique 11, analogue à celui de la figure 1, et muni de deux gorges 13 et 14; un second diélectrique 12 présentant les mêmes caractéristiques de contraintes est solidarisé au diélectrique 11. Une tige métallique 16 fixée dans la tête du diélectrique 12 permet l'immobilisation de l'isolateur 10 dans le support 15.

On conçoit l'intérêt que peuvent présenter les diélectriques selon l'invention lorsqu'ils subissent un impact dont l'énergie est supérieure à leur précontrainte: au lieu d'une fragmentation totale des diélectriques il apparaît une cassure franche d'un ou deux morceaux de leurs jupes, et le câble continue d'être fixé correctement sur la tête de l'isolateur 10.

On voit dans la figure 4, un isolateur rigide 20 monté sur un socle métallique 21 fixé sur un support 22. Cet isolateur 20 est formé d'une pluralité de diélectriques 30 selon l'invention empilés, scellés les uns dans les autres de manière à former une colonne. La tête du diélectrique supérieur 31 présente deux gorges 33 et 34 pour un conducteur de ligne aérienne. Dans ce type d'application, une fragmentation de deux diélectriques successifs risquerait d'entraîner la chute du conducteur. La présente invention résoud ce problème.

## Revendications

1. Isolateur rigide comportant une pluralité de pièces diélectiques solidarisées entre elles, l'isolateur inférieur étant fixé à une tige métallique et comportant au moins une pièce diélectrique constituée de verre sodocalcique d'épaisseur moyenne de 10 à 15 mm et présentant un profil de contraintes sensiblement parabolique, en tout point de la pièce la valeur maximale des contraintes superficielles de compression étant comprise entre 30 et 80 MPa, tandis que la valeur maximale des contraintes internes d'extension est comprise entre 15 et 40 MPa.

2. Isolateur rigide comportant une pluralité de pièces diélectriques empilées les unes sur les autres de manière à former une colonne et immobilisées entre elles sur un socle, au moins une des-dites pièces diélectriques étant constituée de verre selon la revendication 1.

## Patentansprüche

1. Stützisolator mit einer Vielzahl von miteinander verbundenen dielektrischen Elementen, wobei der untere Isolator an einem Metallschaft befestigt ist und mindestens ein dielektrisches Element aus Alkali-Kalk-Glas von einer mittleren Dicke zwischen 10 und 15 mm aufweist, das ein im wesentlichen parabelförmiges Spannungsprofil besitzt, wobei in jedem Punkt des Elements der Maximalwert der Oberflächenkompressionspannungen zwischen 30 und 80 Mpa liegt, während der Maximalwert der internen Expansionsspannungen zwischen 15 und 40 Mpa beträgt.

2. Stützisolator mit einer Vielzahl von übereinandergestapelten dielektrischen Elementen die, untereinander unverrückbar gemacht, eine Säule auf einem Sockel bilden, wobei mindestens eines der dielektrischen Elemente aus einem Glas gemäß Anspruch 1 besteht.

## Claims

1. A rigid insulator comprising a plurality of dielectric members integral with one another, the lower insulator being fixed to a metal shaft and comprising at least one dielectric member constituted of soda-lime glass of an average thickness of 10 to 15 mm, which presents a substantially parabolic stress profile, the maximum value of surface compression stress at any point of the member falling within the range of 30 to 80 Mpa and the maximum value of internal expansion stress falling within the range of 15 to 40 Mpa.

2. A rigid insulator comprising a plurality of dielectric members stacked one upon the other so as to form a column and being immobilized in relation to one another on a post, at least one dielectric member being constituted of a glass according to claim 1.
